# EUROPÄISCHE PATENTSCHRIFT

(11) **EP 0 882 142 B1**
(45) Veröffentlichungstag und Bekanntmachung des Hinweises auf die Patenterteilung: **04.10.2001**
(21) Anmeldenummer: 97911045.9
(22) Anmeldetag: 05.11.1997
(51) Int. Cl.: C21B 13/00, C21B 13/14

(54) **VERFAHREN ZUR HERSTELLUNG VON FLÜSSIGEM ROHEISEN ODER STAHLVORPRODUKTEN AUS EISENHÄLTIGEM MATERIAL**
PROCESS FOR PRODUCING LIQUID PIG IRON OR SEMIFINISHED STEEL PRODUCTS FROM IRON-CONTAINING MATERIALS
PROCEDE DE TRANSFORMATION DE MATIERES FERRIFERES EN FONTE BRUTE LIQUIDE OU EN PRODUITS BRUTS EN ACIER

(30) Priorität: 08.11.1996 AT 196496
(43) Veröffentlichungstag der Anmeldung: 09.12.1998
(73) Patentinhaber: VOEST-ALPINE Industrieanlagenbau GmbH, A-4020 Linz (AT); POHANG IRON & STEEL CO., LTD., Pohang City, Kyong Sang Book-Do 790-785 (KR); RESEARCH INSTITUTE OF INDUSTRIAL SCIENCE & TECHNOLOGY, INCORPORATED FOUNDATION, Pohang City, Kyong Sang Book-do 790-330 (KR)
(72) Erfinder: NAGL, Michael, A-4204 Reichenau (AT); SCHENK, Johannes-Leopold, A-4040 Linz (AT); KEPPLINGER, Leopold, Werner, A-4060 Leonding (AT)
(74) Vertreter: Kopecky, Helmut, Dipl.-Ing.
(86) Internationale Anmeldenummer: AT9700239
(87) Internationale Veröffentlichungsnummer: WO9821371

(56) Entgegenhaltungen:
- EP-A- 0 143 102
- EP-A- 0 193 488
- EP-A- 0 594 557
- WO-A-90/07010
- US-A- 4 733 619

## Beschreibung

Die Erfindung betrifft ein Verfahren zur Herstellung von flüssigem Roheisen oder Stahlvorprodukten aus feinteilchenförmigem eisenhältigem Material, insbesondere reduziertem Eisenschwamm, in einem Einschmelzvergaser, in dem unter Zuführung von kohlenstoffhältigem Material und Sauerstoff bei gleichzeitiger Bildung eines Reduktionsgases in einem aus festen Kohlenstoffträgern gebildeten Bett das eisenhältige Material eingeschmolzen wird, gegebenenfalls nach vorheriger Fertigreduktion, wobei das feinteilchenförmige reduzierte Material und Sauerstoff in das Bett seitlich eingebracht werden, im Einschmelzvergaser oberhalb eines von festen Kohlenstoffträgern gebildeten Festbettes ein Wirbelbett aus feinteilchenförmigen festen Kohlenstoffträger und feinteilchenförmigem eisenhältigem reduziertem Materia aufrechterhalten wird und das feinteilchenförmige reduzierte Material direkt in das Wirbelbett eingebracht und dort aufgeschmolzen wird, sowie eine Anlage zur Durchführung des Verfahrens.

Aus der EP-B - 0 010 627 ist ein Verfahren zur Herstellung von flüssigem Roheisen oder Stahlvorprodukten aus teilchenförmigem, eisenhältigem Material, insbesondere vorreduziertem Eisenschwamm, sowie zur Erzeugung von Reduktionsgas in einem Einschmelzvergaser bekannt, bei dem durch Zugabe von Kohle und durch Einblasen von sauerstoffhältigem Gas ein Wirbelbett aus Kokspartikeln gebildet wird. Das sauerstoffhältige Gas bzw. reiner Sauerstoff wird hierbei im unteren Bereich des Einschmelzvergasers eingeblasen. Das teilchenförmige eisenhältige Material, insbesondere vorreduzierter Eisenschwamm, und die stückige Kohle werden durch Chargieröffnungen in der Haube des Einschmelzvergasers von oben zugeführt, die fallenden Teilchen werden im Wirbelbett abgebremst und die eisenhältigen Teilchen werden während des Durchfallens durch das Koksfließbett reduziert und geschmolzen. Das aufgeschmolzene, von Schlacke bedeckte Metall sammelt sich am Boden des Einschmelzvergasers. Metall und Schlacke werden durch getrennte Abstichöffnungen abgezogen.

Ein Verfahren dieser Art ist jedoch für die Verarbeitung von feinteiligem Eisenschwamm nicht geeignet, da feinteiliger Eisenschwamm infolge der starken aufwärts gerichteten Gasströmung im Einschmelzvergaser sofort aus diesem ausgetragen werden würde. Ein solches Austragen der feinteiligen Metallträger wird noch durch die Temperatur im oberen Bereich des Einschmelzvergasers, d.h. im Bereich oberhalb der Einschmelzvergasungszone, begünstigt, da diese zu nieder ist, um ein Einschmelzen, d.h. ein Agglomerieren der Feinteilchen am Ort der Einbringung zu größeren Teilchen, die in die Einschmelzvergasungszone trotz des aufwärts strömenden Gases absinken könnten, sicherzustellen.

Aus der EP-A - 0 217 331 ist es bekannt, Feinerz in einem Wirbelschichtverfahren direkt vorzureduzieren und das vorreduzierte Feinerz in einen Einschmelzvergaser zu leiten und mittels eines Plasmabrenners unter Zuführung kohlenstoffhältigen Reduktionsmittels fertig zu reduzieren und aufzuschmelzen. In dem Einschmelzvergaser bildet sich ein Fließbett und darüber ein Wirbelbett aus Koks. Das vorreduzierte Feinerz bzw. das Eisenschwammpulver wird einem im unteren Abschnitt des Einschmelzvergasers vorgesehenen Plasmabrenner zugeführt. Nachteilig ist hierbei, daß durch die Zuführung des vorreduzierten Feinerzes unmittelbar im unteren Einschmelzbereich, d.h. im Bereich der Schmelzensammlung, ein Fertigreduzieren nicht mehr sichergestellt ist und auf keinen Fall die für eine Weiterverarbeitung des Roheisens nötige chemische Zusammensetzung erreicht werden kann. Zudem ist die Einbringung großer Mengen vorreduzierten Feinerzes wegen des im unteren Bereich des Einschmelzvergasers sich aus Kohle bildenden Fließbettes bzw. Festbettes nicht möglich, da eine ausreichende Abfuhr der Schmelzprodukte aus der Hochtemperaturzone des Plasmabrenners nicht möglich ist. Das Einbringen größerer Mengen vorreduzierten Feinerzes würde sofort zu einem thermischen und mechanischen Versagen des Plasmabrenners führen.

Aus der EP-B - 0 111 176 ist es bekannt, Eisenschwammpartikel und flüssiges Roheisen aus stückigem Eisenerz herzustellen, wobei das Eisenerz in einem Direktreduktions-Aggregat direktreduziert wird und aus dem Direktreduktions-Aggregat ausgetragene Eisenschwammpartikel in eine Grob- und Feinkornfraktion getrennt werden. Die Feinkornfraktion wird einem Einschmelzvergaser zugeführt, in dem aus eingebrachter Kohle und zugeführtem sauerstoffhältigem Gas die zum Schmelzen des Eisenschwammes erforderliche Wärme sowie das dem Direktreduktions-Aggregat zugeführte Reduktionsgas erzeugt werden. Die Feinkornfraktion wird in den Einschmelzvergaser über ein Fallrohr zugeleitet, das vom Kopf des Einschmelzvergasers bis in die Nähe des Kohlefließbettes ragt. Am Ende des Fallrohres ist eine Prallplatte zur Geschwindigkeitsminimierung der Feinkornfraktion vorgesehen, wodurch die Austrittsgeschwindigkeit der Feinkornfraktion aus dem Fallrohr sehr gering ist. An der Stelle der Einbringung ist die im Einschmelzvergaser herrschende Temperatur sehr niedrig, wodurch es nicht zu einem sofortigen Aufschmelzen der zugeführten Feinkornfraktion kommen kann. Dies und die niedrige Austrittsgeschwindigkeit aus dem Fallrohr bedingt, daß ein beträchtlicher Anteil der zugeführten Feinkornfraktion mit dem im Einschmelzvergaser erzeugten Reduktionsgas aus diesem wieder austritt. Das Einbringen einer größeren Menge an Feinkorn oder ausschließlich von Feinkorn ist gemäß diesem Verfahren nicht möglich.

Bei einem Verfahren gemäß der EP-A - 0 576 414 werden stückige eisenerzhältige Einsatzstoffe in einem Reduktionsschachtofen direkt reduziert, u.zw. mittels des in der Einschmelzvergasungszone gebildeten Reduktionsgases. Der so erhaltene Eisenschwamm wird dann der Einschmelzvergasungszone zugeführt. Um bei diesem bekannten Verfahren zusätzlich Feinerz und/oder Erzstaub, wie in einem Hüttenwerk anfallenden oxidischen Eisenfeinstaub, verwerten zu können, wird das Feinerz und/oder der Erzstaub mit festen Kohlenstoffträgern einem in die Einschmelzvergasungszone arbeitenden Staubbrenner zugeführt und in einer unterstöchiometrischen Verbrennungsreaktion umgesetzt. Ein solches Verfahren erlaubt eine effiziente Aufarbeitung von in einem Hüttenwerk anfallendem Feinerz und/oder Erzstaub, u.zw. bis zu einer Größenordnung von 20 bis 30 % des Gesamterzeinsatzes, und so ein kombiniertes Verarbeiten von Stückerz und Feinerz. Nachteilig ist hierbei, daß es in der Einschmelzvergasungszone zu Bereichen mit Metallüberschuß und Bereichen mit einem Kohlenstoffüberschuß kommen kann.

Aus der EP-A - 0 493 752 ist es bekannt, heiße Stäube aus einem Vergasungsreaktor, wie einem Einschmelzvergaser, in einem Zyklon abzuscheiden und zur Überwindung einer Druckdifferenz zwischen dem Zyklon und dem Vergaser über ein Schleusensystem zurückzuführen, u.zw. über einen Brenner. Das bekannte Schleusensystem erfordert einen hohen konstruktiven Aufwand, wobei die mechanisch arbeitenden Schleusen zudem einem großen Verschleiß durch die staubförmigen Feststoffe ausgesetzt sind.

Aus der EP-A - 0 594 557 ist ein Verfahren der eingangs beschriebenen Art bekannt, wobei eine Eisenschwamm-Feinkornfraktion mittels eines Fördergases direkt in das im Einschmelzvergaser von der Einschmelzvergasungszone gebildete Fließbett eingebracht wird. Dies ist jedoch nachteilig; es kann zu einem Verstopfen des Fließbettes kommen, was zu einer ungenügenden Durchgasung und gegebenenfalls zu einem Gasstau und in der Folge davon zu eruptiven Gasdurchbrüchen führt, mit denen das verstopfte Fließbett aufgebrochen wird.
Hierdurch werden der Vergasungsprozeß für die Kohlenstoffträger und auch der Einschmelzprozeß für das reduzierte Eisenerz stark gestört.

Die EP-A - 0 143 102 bezieht sich auf die Herstellung von flüssigem Roheisen aus teilchenförmigem eisenhaltigem Material in einem Einschmelzvergaser, in dem unter Zuführung von festem kohlenstoffhaltigem Material und Sauerstoff bei Bildung von Reduktionsgas ein unteres Festbett und ein darüber angeordnetes Wirbelbett aus dem kohlenstoffhaltigen Material gebildet werden. Das eisenhaltige Material und der Sauerstoff werden über seitlich angeordnete Chargierrohre bzw. Düsenrohre direkt in das Wirbelbett eingebracht und dort aufgeschmolzen.

Die Erfindung bezweckt die Vermeidung der oben geschilderten Nachteile und Schwierigkeiten und stellt sich die Aufgabe, ein Verfahren der eingangs beschriebenen Art sowie eine Anlage zur Durchführung des Verfahrens zu schaffen, bei welchen ein Verarbeiten von feinteilchenförmigem eisenhältigem und zumindest teilreduziertem Material ohne ein Brikettieren zu erfordern möglich ist und hierbei einerseits ein Austragen der zugeführten Feinteilchen durch das in der Einschmelzvergasungszone erzeugte Reduktionsgas zuverlässig vermieden wird und anderseits der Vergasungsprozeß ungestört vom eingebrachten feinteilchenförmigen reduzierten Material ablaufen kann. D.h., es soll eine Belastung der Einschmelzvergasungszone durch das feinteilchenförmige eisenhältige reduzierte Material vermieden werden, u.zw. auch dann, wenn bis zu 100% feinteilchenförmiges eisenhältiges reduziertes Material in den Einschmelzvergaser eingebracht wird.

Diese Aufgabe wird erfindungsgemäß bei einem Verfahren der eingangs beschriebenen Art dadurch gelöst, daß das reduzierte Material in unmittelbarem Kontakt mit Sauerstoff eingebracht wird, und das feinteilchenförmige reduzierte Material vor dem Einbringen in das Wirbelbett unter Bildung einer Wirbelschicht in einem Sammelbehälter gesammelt und aus der Wirbelschicht mittels eines Förder- und/oder Fluidisierungsgases weiter in das Wirbelbett gefördert wird.

Gemäß einer bevorzugten Ausführungsvariante wird das feinteilchenförmige reduzierte Material mittels eines Fluidisierungsgases in das Wirbelbett eingebracht, vorzugsweise eingeblasen.

Um das Zentrum des Wirbelbetts ebenfalls als Schmelzzone heranzuziehen, wird vorzugsweise in das Wirbelbett zusätzlich im Zentrumsbereich desselben Sauerstoff eingeblasen, vorzugsweise von oben.

Es ist von Vorteil, insbesondere bei größeren Mengen/Zeiteinheit an zu verarbeitendem feinteilchförmigem reduziertem Material, wenn das feinteilchenförmige reduzierte Material unter Druck in das Wirbelbett mittels eines Fördergases eingeblasen wird, sodaß sich an der Mündung in das Wirbelbett ein für das feinteilchenförmige reduzierte Material freier Hohlraum bildet.

Zum Ausgleich eines Druckunterschiedes zwischen der Zuführung des reduzierten feinteilchenförmigen Materials und der Einschmelzvergasungszone wird zweckmäßig das feinteilchenförmige reduzierte Material vor dem Einbringen in das Wirbelbett unter Bildung einer Wirbelschicht in einem Behälter gesammelt und aus der Wirbelschicht mittels eines Förder- und/oder Fluidisierungsgases weiter in das Wirbelbett gefördert. Die Wirbelschicht bildet hierbei eine den Druckunterschied aufrechterhaltende Schleuse.

Hierbei wird zweckmäßig in die Wirbelschicht ein Fördergas für das feinteilchenförmige reduzierte Material unter Druck, vorzugsweise mit einem Druck höher als der im Wirbelbett herrschende Druck, zugeführt.

Bei einer Anlage zur Durchführung des Verfahrens mit einem Einschmelzvergaser mit Zuleitungen für die Zugabe von kohlenstoffhältigem Material, eisenhältigem reduziertem feinteilchenförmigem Material bzw. Sauerstoff, einer Ableitung für den Abzug des erzeugten Reduktionsgases sowie weiters mit einem Schlacken- und Eisen-Schmelzenabstich, wobei ein unterer Abschnitt des Einschmelzvergasers zum Auffangen des geschmolzenen Roheisens und der flüssigen Schlacke und ein darüber liegender mittlerer Abschnitt zur Aufnahme eines Festbettes aus festen Kohlenstoffträgern und anschließend ein oberer Abschnitt zur Aufnahme eines Wirbelbettes dienen sowie darüber ein Beruhigungsraum vorgesehen ist, ist in Höhe des Wirbelbettes in der Seitenwand des Einschmelzvergasers mindestens eine Einmündung einer Förderleitung für feinteilchenförmiges reduziertes Material vorgesehen, wobei eine Sauerstoffzuführleitung unmittelbar benachbart zur Förderleitung für das feinteilchenförmige reduzierte Material vorgesehen ist und die Förderleitung für das feinteilchenförmige reduzierte Material aus einem als Wirbelschichtschleuse dienenden Sammelbehälter mit darin gebildeter Wirbelschicht zum Einschmelzvergaser führt.

Vorzugsweise ist die Förderleitung für das feinteilchenförmige reduzierte Material mit Fluidisierungsgas beaufschlagbar.

Zur Erhöhung der Effektivität des Einschmelzens des reduzierten Materials innerhalb der Wirbelschicht ragt vorteilhaft in den Einschmelzvergaser zusätzlich eine Sauerstoffzuführlanze, deren Austrittsöffnung für den Sauerstoff in der Höhe des Wirbelbetts und querschittsmäßig zentral zu liegen kommt.

Vorteilhaft durchsetzt die Sauerstoffzufuhrleitung die Förderleitung für das feinteilchenförmige reduzierte Material zentral unter Bildung eines Ringförderraumes für das feinteilchenförmige reduzierte Material und mündet in den Einschmelzvergaser.

Vorteilhaft mündet in der als Wirbelschichtschleuse dienenden Sammelbehälter mit darin gebildeter Wirbelschicht eine ein Fördergas für das feinteilchenförmige reduzierte Material zuführende Leitung.

Die Erfindung wird nachfolgend anhand zweier in der Zeichnung dargestellter Ausführungsbeispiele näher erläutert, wobei Fig. 1 und 2 jeweils einen Einschmelzvergaser im Vertikalschnitt in schematischer Darstellung veranschaulichen.

In einem Einschmelzvergaser 1 wird aus festem kohlenstoffhältigem Material 2, wie Kohle, und sauerstoffhältigem Gas, durch Vergasung der Kohle 2 ein Reduktionsgas erzeugt, das über eine Ableitung 3 einem nicht näher dargestellten Wirbelschichtreaktor zugeführt wird, in dem Feinerz zu Eisenschwamm 4 reduziert wird. Der Einschmelzvergaser 1 weist eine Zuleitung 5 für die festen Kohlenstoffträger 2, eine Zuleitung 6 für sauerstoffhältige Gase, eine Zuleitung 7 für Eisenschwamm sowie gegebenenfalls Zuleitungen für bei Raumtemperatur flüssige oder gasförmige Kohlenstoffträger, wie Kohlenwasserstoffe, sowie für gebrannte Zuschläge auf. In dem Einschmelzvergaser 1 sammeln sich im Bodenbereich 8 schmelzflüssiges Roheisen 9 und schmelzflüssige Schlacke 10, die über einen Abstich 11 abgestochen werden.

Das im Wirbelschichtreaktor zu Eisenschwamm 4 reduzierte Eisenerz wird, gegebenenfalls zusammen mit gebrannten Zuschlägen, über eine Fördereinrichtung aus dem Wirbelschichtreaktor ausgebracht, beispielsweise mittels Austragsschnecken, und dem Einschmelzvergaser 1 zugeführt. Sowohl die Zuleitung 5 für die festen Kohlenstoffträger 2 als auch die Ableitung 3 für das Reduktionsgas sind im Dombereich 12 des Einschmelzvergasers 1 vorgesehen, u.zw. zu jeweils mehreren und in etwa radialsymmetrischer Anordnung.

Die Ableitung 3 mündet in einem Feststoffabscheider 13, der als Heißzyklon ausgebildet ist. In diesem Heißzyklon 13 werden die mit dem Reduktionsgas mitgerissenen Feinteilchen 14, wie Kohle und Eisenschwamm abgeschieden und über ein Fallrohr 15 in einen Sammelbehälter 16 mit darin ausgebildeter Wirbelschicht 18 eingeleitet. In die Wirbelschicht 18 des als Wirbelschichtschleuse dienenden Sammelbehälters 16 mündet eine Zuleitung 17 für reduziertes feinteilchenförmiges Material, nämlich für den aus Feinerz gebildeten Eisenschwamm 4, der aus dem Wirbelschichtreaktor abgezogen wird.

Die in dem Sammelbehälter 16 gebildete Wirbelschicht 18 aus dem Unterlauf des Heißzyklons und dem zugeführten feinteilchenförmigen Eisenschwamm 4 wird mittels eines Fluidisierungsgases, das über einen Düsenboden 19 der Wirbelschichtschleuse 16 zugeführt wird, aufrechterhalten.

Von der Wirbelschicht 18 des Sammelbehälters 16 führt die Zuleitung 7 für den Eisenschwamm 4 in den Einschmelzvergaser 1 in Höhe des im Einschmelzvergaser 1 über einem Festbett 20 aus kohlenstoffhältigem Material ausgebildeten Wirbelbettes 21. Dieses Wirbelbett 21 wird von feinteilchenförmigem kohlenstoffhältigem Material 2 und Eisenschwamm 4 gebildet. Das Trägergas zur Aufrechterhaltung des Wirbelbetts 21 wird von dem aus dem Festbett 20 austretenden Reduktionsgas, das durch die Vergasung des kohlenstoffhältigen Materials 2 erzeugt wird, gebildet.

Die Zuleitung 7, die als Förderleitung für den Eisenschwamm 4 ausgebildet ist, wird zumindest im Mündungsbereich 22 von Fluidisierungsgas beaufschlagt, das den Eisenschwamm 4 in den Einschmelzvergaser 1 fördert. Zentral innerhalb der Förderleitung 7 und koaxial zu dieser ist eine Sauerstoffzuführleitung 23 vorgesehen, deren Mündung 24 knapp über die ringförmige Mündung 25 der Förderleitung 7 in den Einschmelzvergaser 1 ragt. Der durch die Sauerstoffzuführleitung 23 eingebrachte Sauerstoffstrahl wird vom zugeführten Eisenschwamm 4 peripher umgeben, d.h. umschlossen. Hierdurch kommt es unmittelbar im Wirbelbett 21 infolge der sich einstellenden hohen Temperatur zu einem Aufschmelzen des Eisenschwamms 4.

Vorzugsweise sind mehrere Sammelbehälter 16 mit Wirbelschichten 18 um den Einschmelzvergaser 1 verteilt angeordnet, sodaß eine radialsymmetrische und über den Querschnitt des Einschmelzvergasers 1 gleichmäßige Einbringung des Eisenschwamms 4 gegeben ist. Zusätzlich können zwischen den Mündungen 25 der Eisenschwamm-Förderleitungen 7 noch weitere Sauerstoffzuleitungen 26 in den Einschmelzvergaser 1 münden, die die Effektivität des Aufschmelzens weiter erhöhen. Um auch das Zentrum des Wirbelbetts 21 als Schmelzzone heranzuziehen, ist eine Sauerstofflanze 27 vorgesehen, deren Mündung 28 etwa im Zentrum und knapp oberhalb des Festbetts 20 im Wirbelbett 21 vorgesehen ist. Die Sauerstofflanze 27 ist zweckmäßig zentral von oben in den Einschmelzvergaser 1 ragend angeordnet.

Die Einstellung der Gesamthöhe 29 aus Festbett 20 und Wirbelbett 21 erfolgt derart, daß sich eine Reduktionsgastemperatur in dem oberhalb des Wirbelbettes 21 vorgesehenen Beruhigungsraum 30 von etwa 1050°C einstellt. Die Lage der Festbett-Oberfläche kann durch die Wahl der zugeführten Kohlekörnung und/oder durch die Aufteilung des Gesamtsauerstoffs auf das Festbett 20 und das Wirbelbett 21 beeinflußt werden.

Gemäß der in Fig. 2 dargestellten Ausführungsform wird mittel eines Fördergases, das beispielsweise von gekühltem Reduktionsgas gebildet ist, in den oberen Teil des Sammelbehälters 16 über eine Leitung 31 zugeführt, u.zw. in einer solche Menge, daß an der Mündung 25 ein Hohlraum 32 in dem Wirbelbett 21 durch den Impuls des eintretenden Gases entsteht.

Die Erfindung beschränkt sich nicht auf die in der Zeichnung dargestellten Ausführungsformen, sondern kann in verschiedener Hinsicht modifiziert werden. So muß die Sauerstoffzuführleitung 23 nicht koaxial in der Zuleitung 7 vorgesehen sein. Wichtig ist ein unmittelbar nach dem Eintritt des Eisenschwammes 4 in den Einschmelzvergaser 1 stattfindender Kontakt mit Sauerstoff, so daß der Aufschmelzprozeß des Eisenschwammes 4 vollständig in der Wirbelschicht 21 stattfinden kann. Um dies zu erzielen, könnten die Zuleitung 7 und die Sauerstoffzuführleitung 23 unmittelbar benachbart angeordnet sein, wenn auch das beste Ergebnis dann erzielt wird, wenn der Eisenschwamm 4 den Sauerstoffstrahl zumindest im Bereich der Mündung 25 umschließt.

## Patentansprüche

1. Verfahren zur Herstellung von flüssigem Roheisen (9) oder Stahlvorprodukten aus feinteilchenförmigem eisenhältigem Material (4), insbesondere reduziertem Eisenschwamm, in einem Einschmelzvergaser (1), in dem unter Zuführung von kohlenstoffhältigem Material und Sauerstoff bei gleichzeitiger Bildung eines Reduktionsgases in einem aus festen Kohlenstoffträgern (2) gebildeten Bett (20, 21) das eisenhältige Material (4) eingeschmolzen wird, gegebenenfalls nach vorheriger Fertigreduktion, wobei das feinteilchenförmige reduzierte Material (4) und Sauerstoff in das Bett (20, 21) seitlich eingebracht werden, im Einschmelzvergaser (1) oberhalb eines von festen Kohlenstoffträgern (2) gebildeten Festbettes (20) ein Wirbelbett (21) aus feinteilchenförmigen festen Kohlenstoffträgern (2) und feinteilchenförmigem eisenhältigem reduziertem Material (4) aufrechterhalten wird und das feinteilchenförmige reduzierte Material (4) direkt in das Wirbelbett (21) eingebracht und dort aufgeschmolzen wird, wobei das reduzierte Material (4) in unmittelbarem Kontakt mit Sauerstoff eingebracht wird, und das feinteilchenförmige reduzierte Material (4) vor dem Einbringen in das Wirbelbett (21) unter Bildung einer Wirbelschicht (18) in einem als Wirbelschichtschleuse dienenden Sammelbehälter (16) gesammelt und aus der Wirbelschicht (18) mittels eines Förder- und/oder Fluidisierungsgases weiter in das Wirbelbett (21) gefördert wird.

2. Verfahren nach Anspruch 1, **dadurch gekennzeichnet, daß** das feinteilchenförmige reduzierte Material (4) mittels eines Fluidisierungsgases in das Wirbelbett (21) eingebracht, vorzugsweise eingeblasen wird.

3. Verfahren nach Anspruch 1 oder 2, **dadurch gekennzeichnet, daß** in das Wirbelbett (21) zusätzlich im Zentrumsbereich desselben Sauerstoff eingeblasen wird, vorzugsweise von oben.

4. Verfahren nach einem oder mehreren der Ansprüche 1 bis 3, **dadurch gekennzeichnet, daß** das feinteilchenförmige reduzierte Material (4) unter Druck in das Wirbelbett (21) mittels eines Fördergases eingeblasen wird, sodaß sich an der Mündung in das Wirbelbett (21) ein für das feinteilchenförmige reduzierte Material (4) freier Hohlraum (32) bildet.

5. Verfahren nach einem oder mehreren der Ansprüche 1 bis 4, **dadurch gekennzeichnet, daß** das feinteilchenförmige Material (4) in Form einer einen Sauerstoffstrahl peripher umgebenden einen ringförmigen Querschnitt aufweisenden und den Sauerstoff umschließenden Strähne eingebracht wird.

6. Verfahren nach einem oder mehreren der Ansprüche 4 oder 5, **dadurch gekennzeichnet, daß** in die Wirbelschicht (18) ein Fördergas für das feinteilchenförmige reduzierte Material (4) unter Druck, vorzugsweise mit einem Druck höher als der im Wirbelbett (21) herrschende Druck, zugeführt wird.

7. Anlage zur Durchführung des Verfahrens nach einem oder mehreren der Ansprüche 1 bis 6, mit einem Einschmelzvergaser (1) mit Zuleitungen (5, 6, 7) für die Zugabe von kohlenstoffhältigem Material (2), eisenhältigem reduziertem feinteilchenförmigem Material (4) bzw. Sauerstoff, einer Ableitung (3) für den Abzug des erzeugten Reduktionsgases sowie weiters mit einem Schlacken- und Eisen-Schmelzenabstich (11), wobei ein unterer Abschnitt (8) des Einschmelzvergasers (1) zum Auffangen des geschmolzenen Roheisens (9) und der flüssigen Schlacke (10) und ein darüber liegender mittlerer Abschnitt zur Aufnahme eines Festbettes (20) aus festen Kohlenstoffträgern und anschließend ein oberer Abschnitt zur Aufnahme eines Wirbelbettes (21) dienen sowie darüber ein Beruhigungsraum (30) vorgesehen ist, in Höhe des Wirbelbettes (21) in der Seitenwand des Einschmelzvergasers (1) mindestens eine Einmündung einer Förderleitung (7) für feinteilchenförmiges reduziertes Material (4) vorgesehen ist, wobei eine Sauerstoffzuführleitung (23) unmittelbar benachbart zur Förderleitung (7) für das feinteilchenförmige reduzierte Material (4) vorgesehen ist und die Förderleitung (7) für das feinteilchenförmige reduzierte Material (4) aus einem als Wirbelschichtschleuse dienenden Sammelbehälter (16) mit darin gebildeter Wirbelschicht (18) zum Einschmelzvergaser (1) führt.

8. Anlage nach Anspruch 7, **dadurch gekennzeichnet, daß** die Förderleitung (7) für das feinteilchenförmige reduzierte Material (4) mit Fluidisierungsgas beaufschlagbar ist.

9. Anlage nach einem oder mehreren der Ansprüche 1 bis 8, **dadurch gekennzeichnet, daß** in den Einschmelzvergaser (1) zusätzlich eine Sauerstoffzuführlanze (27) ragt, deren Austrittsöffnung (28) für den Sauerstoff in der Höhe des Wirbelbetts (21) und querschittsmäßig zentral zu liegen kommt.

10. Anlage nach einem oder mehreren der Ansprüche 1 bis 9, **dadurch gekennzeichnet, daß** die Sauerstoffzufuhrleitung (23) die Förderleitung (7) für das feinteilchenförmige reduzierte Material zentral unter Bildung eines Ringförderraumes für das feinteilchenförmige reduzierte Material (4) durchsetzt und in den Einschmelzvergaser (1) mündet.

11. Anlage nach einem oder mehreren der Ansprüche 7 bis 10, **dadurch gekennzeichnet, daß** in der Sammelbehälter (16) mit darin gebildeter Wirbelschicht (18) eine ein Fördergas für das feinteilchenförmige reduzierte Material (4) zuführende Leitung (31) mündet.

## Claims

1. A method for producing liquid pig iron (9) or steel pre-products from fine-particulate iron-containing material (4), particularly reduced sponge iron, in a melter gasifier (1) in which under supply of carbon-containing material and oxygen at the simultaneous formation of a reducing gas in a bed (20, 21) formed from solid carbon carriers (2) the iron-containing material (4) is melted, optionally upon previous complete reduction, wherein the fine-particulate reduced material (4) and oxygen are introduced into the bed (20, 21) from the side, in the melter gasifier (1) above a fixed bed (20) formed of solid carbon carriers (2) a fluidized bed (21) of fine-particulate solid carbon carriers (2) and fine-particulate iron-containing reduced material (4) is maintained and the fine-particulate reduced material (4) is charged into the fluidized bed (21) directly and is melted there, the reduced material (4) being charged in immediate contact with oxygen, and the fine-particulate reduced material (4) prior to being charged into the fluidized bed (21) is collected under formation of a fluidized bed (18) in a collecting vessel (16) serving as a fluidized-bed sluice and out of the fluidized bed (18) is conveyed onward into the fluidized bed (21) by means of a conveying and/or fluidizing gas.

2. A method according to claim 1, **characterized in that** the fine-particulate reduced material (4) is charged into the fluidized bed (21) by means of a fluidizing gas, preferably by being blown in.

3. A method according to claim 1 or 2, **characterized in that** oxygen is additionally blown into the fluidized bed (21) in the central region of the same, preferably from above.

4. A method according to one or several of claims 1 to 3, **characterized in that** the fine-particulate reduced material (4) is blown into the fluidized bed (21) under pressure by means of a conveying gas, so that at the opening into the fluidized bed (21) there forms a hollow space (32) which is free for the fine-particulate reduced material (4).

5. A method according to one or several of claims 1 to 4, **characterized in that** the fine-particulate material (4) is charged in the form of a strand peripherally surrounding an oxygen jet, which has a ring-shaped cross-section and encloses the oxygen.

6. A method according to one or several of claims 4 or 5, **characterized in that** into the fluidized bed (18) a conveying gas for the fine-particulate reduced material (4) is fed under pressure, preferably at a pressure exceeding the pressure that prevails in the fluidized bed (21).

7. A plant for carrying out the method according to one or several of claims 1 to 6, comprising a melter gasifier (1) having supply ducts (5, 6, 7) for adding carbon-containing material (2), iron-containing reduced fine-particulate material (4), and/or oxygen, having a discharge duct (3) for withdrawing the generated reducing gas, and further having a tap (11) for slag and iron melt, wherein a lower section (8) of the melter gasifier (1) serves for collecting the molten pig iron (9) and the liquid slag (10) and a superimposed central section for accommodating a fixed bed (20) of solid carbon carriers and subsequently an upper section for accommodating a fluidized bed (21) and a calming space (30) is provided thereabove, and wherein at the level of the fluidized bed (21) at least one mouth of a conveying duct (7) for fine-particulate reduced material (4) is provided in the side wall of the melter gasifier (1), an oxygen supply duct (23) being provided in the immediate vicinity of the conveying duct (7) for the fine-particulate reduced material (4), and the conveying duct (7) for the fine-particulate reduced material (4) leading from a collecting vessel (16) serving as a fluidized-bed sluice and having a fluidized bed (18) formed therein to the melter gasifier (1).

8. A plant according to claim 7, **characterized in that** to the conveying duct (7) for the fine-particulate reduced material (4) a fluidizing gas can be admitted.

9. A plant according to one or several of claims 1 to 8, **characterized in that**, in addition, there projects into the melter gasifier (1) an oxygen supply lance (27) whose outlet opening (28) for the oxygen assumes a position at the level of the fluidized bed (21) and central with respect to the cross-section.

10. A plant according to one or several of claims 1 to 9, **characterized in that** the oxygen supply duct (23) penetrates the conveying duct (7) for the fine-particulate reduced material centrally, forming a ring-shaped conveying space for the fine-particulate reduced material (4), and runs into the melter gasifier (1).

11. A plant according to one or several of claims 7 to 10, **characterized in that** a duct (31) supplying a conveying gas for the fine-particulate reduced material (4) runs into the collecting vessel (16) having a fluidized bed (18) formed therein.

## Revendications

1. Procédé de production de fonte brute liquide (9) ou de précurseurs de l'acier à partir d'un matériau contenant du fer (4) sous forme de fines particules, en particulier d'éponge de fer réduite, dans un gazéificateur à fusion (1) dans lequel, avec apport de matériau carboné et d'oxygène et formation simultanée d'un gaz de réduction dans un lit (20, 21) constitué par des supports de carbone solides, le matériau contenant du fer (4) est fondu, éventuellement après réduction complète préalable, où le matériau réduit (4) sous forme de fines particules et l'oxygène sont introduits latéralement dans le lit (20, 21), dans le gazéificateur à fusion (1), au-dessus d'un lit fixe (20) formé par des supports de carbone solides (2), un lit fluidisé (21) constitué par des supports de carbone solides (2) sous forme de fines particules et par le matériau réduit contenant du fer (4) sous forme de fines particules est maintenu et le matériau réduit (4) sous forme de fines particules est introduit directement dans le lit fluidisé (21) et y est fondu, où le matériau réduit (4) est mis en contact direct avec l'oxygène, et, avant l'introduction dans le lit fluidisé ((21), le matériau réduit (4) sous forme de fines particules est rassemblé dans un réservoir (16) servant de sas à couche fluidisée, avec formation d'une couche fluidisée (18), et est transporté au moyen d'un gaz vecteur et/ou de fluidisation de la couche fluidisée (18) dans le lit fluidisé (21).

2. Procédé selon la revendication 1, **caractérisé en ce que** le matériau réduit (4) sous forme de fines particules est introduit, de préférence insufflé, dans le lit fluidisé (21) au moyen d'un gaz de fluidisation.

3. Procédé selon la revendication 1 ou 2, **caractérisé en ce que**, dans le lit fluidisé (21), de l'oxygène est insufflé en outre dans son domaine central, de préférence par en haut.

4. Procédé selon une ou plusieurs des revendications 1 à 3, **caractérisé en ce que** le matériau réduit (4) sous forme de fines particules est insufflé sous pression dans le lit fluidisé (21) au moyen d'un gaz vecteur, de sorte qu'il se forme au niveau de l'embouchure dans le lit fluidisé (21) une cavité libre (32) pour le matériau réduit (4) sous forme de fines particules.

5. Procédé selon une ou plusieurs des revendications 1 à 4, **caractérisé en ce que** le matériau (4) sous forme de fines particules est introduit sous forme d'un écheveau entourant périphériquement un jet d'oxygène, présentant une section droite annulaire et entourant l'oxygène.

6. Procédé selon une ou plusieurs des revendications 4 et 5, **caractérisé en ce qu'**un gaz vecteur pour le matériau réduit (4) sous forme de fines particules est introduit sous pression dans la couche fluidisée (18), de préférence à une pression supérieure à la pression régnant dans le lit fluidisé (21).

7. Installation pour la mise en oeuvre du procédé selon une ou plusieurs des revendications 1 à 6, avec un gazéificateur à fusion (1) avec des conduites d'apport (5, 6, 7) pour l'apport de matériau contenant du carbone (2), du matériau réduit contenant du fer (4) sous forme de fines particules et de l'oxygène, une conduite d'évacuation (3) pour l'évacuation du gaz de réduction formé ainsi qu'un trou de percée (11) pour la masse fondue de scorie et de fer, où une section inférieure (8) du gazéificateur à fusion (1) sert à recevoir la fonte brute fondue (9) et la scorie liquide (10) et une section moyenne située au-dessus sert à recevoir un lit fixe (20) constitué par des supports de carbone solides et ensuite une section supérieure sert à recevoir un lit fluidisé (21), et il est prévu au-dessus un espace de stabilisation (30), à la hauteur du lit fluidisé (21) il est prévu dans la paroi latérale du gazéificateur à fusion (1) au moins une embouchure d'une conduite de transport (7) pour du matériau réduit (4) sous forme de fines particules, où une conduite d'apport d'oxygène (23) est prévue au voisinage immédiat de la conduite de transport (7) pour le matériau réduit (4) sous forme de fines particules et la conduite de transport (7) pour le matériau réduit (4) sous forme de fines particules conduit d'un réservoir (16) servant de sas à couche fluidisée, dans lequel est formée une couche fluidisée (18), au gazéificateur à fusion (1).

8. Installation selon la revendication 7, **caractérisée en ce que** la conduite de transport (7) pour le matériau réduit (4) sous forme de fines particules peut être alimentée en gaz de fluidisation.

9. Installation selon une ou plusieurs des revendications 1 à 8, **caractérisée en ce que**, dans le gazéificateur à fusion (1) fait saillie en outre une lance d'apport d'oxygène (27) dont l'ouverture de sortie (28) pour l'oxygène est située à la hauteur du lit fluidisé (21) et de manière centrée en section transversale.

10. Installation selon une ou plusieurs des revendications 1 à 9, **caractérisée en ce que** la conduite d'apport d'oxygène (23) traverse la conduite d'apport (7) pour le matériau réduit sous forme de fines particules en son centre en formant une cavité de transport annulaire pour le matériau réduit (4) sous forme de fines particules et débouche dans le gazéificateur à fusion (1).

11. Installation selon une ou plusieurs des revendications 7 à 10, **caractérisée en ce qu'**une conduite (31) apportant un gaz vecteur pour le matériau réduit (4) sous forme de fines particules débouche dans le réservoir (16) dans lequel est formée une couche fluidisée (18).
